# EUROPÄISCHE PATENTSCHRIFT

(11) **EP 3 214 214 B1**
(45) Veröffentlichungstag und Bekanntmachung des Hinweises auf die Patenterteilung: **04.03.2020**
(21) Anmeldenummer: 16174182.2
(22) Anmeldetag: 13.06.2016
(51) Int. Cl.: D04B 21/04

(54) **SCHLINGENWARE MIT TEXTURIERTEM FOND**
LOOP FABRIC WITH TEXTURED BACK
PRODUIT BOUCLE AYANT UNE PARTIE ARRIERE TEXTUREE

(30) Priorität: 04.03.2016 DE 202016101177 U
(43) Veröffentlichungstag der Anmeldung: 06.09.2017
(73) Patentinhaber: Mattes & Ammann GmbH & Co. KG, 72469 Messstetten (Tieringen) (DE)
(72) Erfinder: LARSEN, Christoph, 72469 Messstetten-Tieringen (DE)
(74) Vertreter: Raffay & Fleck

(56) Entgegenhaltungen:
- EP-A1- 1 350 879
- EP-A1- 2 883 472
- EP-A2- 0 517 275
- EP-B1- 1 811 070

## Beschreibung

Die Erfindung betrifft ein textiles Flächengebilde, insbesondere textile Kettenwirkware, insbesondere in Form eines Gewirkes für eine Verwendung als Schlingenkomponente in einem Klettverschluss vom Haken-und-Schlingentyp, wobei das Flächengebilde Garnfäden enthält, die Schlingen und Maschen in Quer- und Längsrichtung ausbilden. Dies kann durch übliche Werkzeuge, wie Schiebernadel mit Haken, Schieber, Abschlagbarre, Niederhalteplatine und fadenführende Lochnadel oder Legebarren einer Wirkmaschine erfolgen.

Derartige Verfahren und Flächengebilde sind in den unterschiedlichsten Ausführungsformen im Stand der Technik bekannt. Lediglich bspw. sei deshalb auf die EP 1811070 B1 verwiesen, die eine textile Kettenwirkware mit Schlingen und einem Fond aus zwei Garnen pro Rapport und deren Herstellung offenbart.

Darüber hinaus ist es auch bekannt, texturierte Garne als Schlingengarn einzusetzen, um dadurch die Haftwirkung zu verbessern, wie dies beispielsweise die EP 13 197 231 A1 offenbart.

Aufgabe der vorliegenden Erfindung ist es, ein aus dem Stand der Technik bekanntes textiles Flächengebilde in Form eines Gewirkes für eine Verwendung als Schlingenkomponente in einem Klettverschluss vom Haken-und-Schlingentyp dahin gehend fortzuentwickeln, dass es ein geringes Flächengewicht bei hoher Stabilität und dichtem Fond aufweist.

In überraschender Weise löst die Erfindung dieses Problem und die Aufgabe durch das im Anspruch 1 gekennzeichnete Textil. Vorteilhafte Weiterbildungen sind in den Ansprüchen 2 bis 11 angegeben. Einen weiteren Aspekt der Erfindung bildet die Verwendung des erfindungsgemäßen Textils mit den Merkmalen des Anspruchs 12.

Entscheidend kommt es dabei auf die Auswahl mindestens eines ersten Garns im Fond sowie eine vergleichsweise offene Legung an. Dies wird erfindungsgemäß durch Vorsehen eines Teilschusses mindestens eines ersten der den Fond ausbildenden Garne realisiert. Dadurch, wie auch durch die Vermeidung unnötiger Maschenausbildungen, lässt sich das Flächengewicht bei gleichzeitiger Ausfüllung der Fläche gering halten. Auf Grund der offenen Legung oder des Abstandes der Maschenstäbchen wäre dies durch Verwendung von texturiertem Garn in den Schlingen nicht zu erreichen.

Der Fond wird teilweise auch als Grundware oder Basis bezeichnet. Er wird in der Regel zur Aufbringung des Flächengebildes durch Kaschieren, Kleben und/oder Vernähen verwendet und hält das Flächengebilde zusammen, bildet meist sogar das Flächengebilde als solches aus, aus dem die Schlingen hervorstehen.

Erfindungsgemäß wird das textile Flächengebilde mindestens gebildet aus zwei den Fond ausbildenden Garnen und ein die Schlingen ausbildendendes Garn pro Rapport, insbesondere beinhaltet es darüber hinaus keine weiteren Garne.

Dabei ist mindestens ein erstes der mindestens zwei den Fond ausbildenden Garne im Teilschuss eingebracht und als texturiertes Multifilamentgarn ausgebildet. Insbesondere verläuft das mindestens eine erste Garn der mindestens zwei den Fond ausbildenden Garne überwiegend quer zu den Maschenstäbchen des mindestens einen zweiten Garns der mindestens zwei den Fond ausbildenden Garne, insbesondere in Querrichtung des textilen Flächengebildes. Insbesondere stellt es die Verbindung zwischen zwei Maschenstäbchen des mindestens einen zweiten Garns der den Fond ausbildenden Garne her. Mit besonderem Vorteil bildet das mindestens eine erste der mindestens zwei den Fond ausbildenden Garne keine Maschen aus, sondern wird nur durch Maschen anderer Garne, insbesondere der Maschen des mindestens einen zweiten Garns der mindestens zwei den Fond ausbildenden Garne abgebunden.

Das mindestens eine zweite der mindestens zwei den Fond ausbildenden Garne pro Rapport bildet ein Maschenstäbchen aus. Es ist insbesondere als glattes Garn ausgeführt, kann aber ebenfalls texturiert sein. Es kann sowohl Mono- als auch Multifilamentgarn beinhaltet sein. Die Maschenstäbchen der mindestens einen zweiten der mindestens zwei den Fond ausbildenden Garne pro Rapport der einzelnen Rapporte verlaufen im Wesentlichen parallel zueinander und insbesondere in Längsrichtung des textilen Flächengebildes. Die Maschenstäbchen weisen einen Abstand von mindestens 1 mm zueinander auf. Dieses ist beispielsweise dadurch zu gewährleisten, dass auf einer Rundstrickmaschine mit 28 Systemen pro Inch nur jedes vierte System zur Ausbildung eines Maschenstäbchens des mindestens einen zweiten Garns der mindestens zwei den Fond ausbildenden Garne verwendet wird. Im Allgemeinen könnte man dies gewährleisten, durch Ausbildung von Maschenstäbchen des zweiten Garns der mindestens zwei den Fond ausbildenden Garne pro Rapport und Vorsehen eines entsprechenden Abstandes. Der Abstand ist generell von der Mitte des Stäbchens zur Mitte des nächsten Stäbchens zu messen. Vorteilhafterweise ist jedoch auch ein Freiraum von mindestens 1 mm zwischen den Maschenstäbchen vorgesehen, der insbesondere über die Länge des Flächengebildes konstant und/oder zwischen allen Maschenstäbchen über die Breite des Stoffes gegeben ist.

Beispielsweise kann das mindestens eine erste Garn der mindestens zwei den Fond ausbildenden Garne im Schuss über die zwischen diesen für die Ausbildung der Maschenstäbchen verwendeten Systeme liegenden Systeme ausgebildet sein. Es ist somit bezogen auf die Gesamtmaschine oder das gesamte textile Flächengebilde oder seine Breite lediglich im Teilschuss eingebracht. Insbesondere sind eine Vielzahl von derartigen Maschenstäbchen in einem entsprechenden Abstand, insbesondere in einem zwischen allen in Maschenstäbchen über die Breite des Flächengebildes identischen Abstand, im textilen Flächengebilde beinhaltet. Der Abstand ist insbesondere über die Länge des Flächengebildes konstant. Die Länge ist in die Richtung zu messen, in der das Flächengebilde produziert wurde.

Mit besonderem Vorteil weist das textile Flächengebilde ein Flächengewicht von 10 bis 40 g/Quadratmeter, insbesondere von 10 bis 25 g/Quadratmeter auf. Dies kann insbesondere durch die erfindungsgemäße Ausbildung und entsprechende Garnauswahl, insbesondere des mindestens einen ersten Garns der mindestens zwei den Fond ausbildenden Garne, erreicht werden.

Mit besonderem Vorteil ist das mindestens eine zweite Garn der mindestens zwei den Fond ausbildenden Garne ein glattes und/oder texturiertes Garn, ein Multifilamentgarn und/oder ein Einzelfilamentgarn. Die Wahl kann je nach gewünschten Eigenschaften des textilen Flächengebildes durchgeführt werden.

Mit besonderem Vorteil weist das textile Flächengebilde pro Rapport drei Garne auf, sie können in ihrer Art identisch oder unterschiedlich ausgebildet sein. Insbesondere können auch zwei der Garne identisch und eins unterschiedlich ausgebildet sein. Dabei können sowohl die beiden den Fond ausbildenden Garne identisch ausgeführt sein, als auch entweder dass erste oder das zweite den von ausbildende zusammen mit dem die Schlingen ausbildenden Garn identisch ausgewählt sein.

Alle den Fond ausbildenden Garne sind aus Polyester oder Polyamid gebildet. So kann beispielsweise ein Garn aus Polyester bestehen und ein anderes aus Polyamid.

Mit besonderem Vorteil ist in Quer- und/oder Längsrichtung an jeder fortlaufenden Masche oder an jeder zweiten Masche genau eine Schlinge vorgesehen.

Dadurch lässt sich die Schlingendichte verhältnismäßig hoch wählen und somit eine starke Klettwirkung realisieren. Dabei kann beispielsweise in Längsrichtung an jeder Masche eine Schlinge und in Querrichtung an jeder zweiten Masche eine Schlinge vorgesehen sein. Auch kann beispielsweise in Längsrichtung an jeder zweiten Masche eine Schlinge und in Querrichtung an jeder Masche eine Schlinge vorgesehen sein oder kann in Längsrichtung an jeder zweiten Masche eine Schlinge und in Querrichtung an jeder zweiten Masche eine Schlinge vorgesehen sein.

Mit besonderem Vorteil ist die gleichzeitige Schlingen- und Maschenbildung des Schlingengarns in Kombination mit der Abbindung anderer den Fond bildenden Garne durchgeführt. So kann beispielsweise auch das Schlingengarn alternativ oder zusätzlich zur Abbindung durch das mindestens eine zweite Garn der mindestens zwei den Fond ausbildenden Garne das mindestens eine erste Garn der mindestens zwei den Fond ausbildenden Garne abbinden. Als Schlingengarn können, je nach Anforderung verschiedene Garne zum Einsatz kommen. Hier können beispielsweise glatte und/oder texturierte Garen als Einzelfilamentgarne und/oder Multifilamentgarne zum Einsatz kommen. Auch eine Kombination oder Abwechslung in den unterschiedlichen Rapporten oder Verwendung mehrerer Schlingengarne pro Rapport sind denkbar. Dabei wird insbesondere Schlingengarn aus Polyester, Polyamid und/oder Polypropylen eingesetzt. Mit besonderem Vorteil weist das Schlingengarn einen dtex von jeweils 50 bis 60 auf.

Das mindestens eine zweite Garn der mindestens zwei den Fond ausbildenden Garne weist vorderster Weise einen dtex von 15 bis 65 auf. Insbesondere ist nur pro Rapport ein zweites Garn beinhaltet und sind insbesondere pro Rapport nur zwei den Fond ausbildenden Garne beinhaltet.

Erfindungsgemäß sind, wie aus dem eingangs erwähnten Stand der Technik bekannt, die Maschen des Schlingengarns und die Schlingen des Schlingen Garns als Einheit so ausgebildet, sodass in Quer- und/oder Längsrichtung an jeder oder jeder zweiten fortlaufenden Masche mindestens eine Schlinge vorliegt.

Mit besonderem Vorteil weist das mindestens eine erste Garn der den Fond ausbildenden mindestens zwei Garne mindestens 5 Filamente und insbesondere bis 40 Filamente, insbesondere bis 25 Filamente und/oder einen Gesamtdtex zwischen 20 und 100 auf. Mit besonderem Vorteil gilt dies für alle im Fond verwendeten Garne, insbesondere für alle Multifilamentgarne des textilen Flächengebildes. Durch derartige Auswahlen lässt sich ein besonders geringes Flächengewicht bei besonders dichtem Fond realisieren.

Einen weiteren Vorteil findet man in der gleichzeitigen Schlingen- und Maschenbildung, indem diese zeitgleich in zwei aufeinandergelegte Grundmaschen unter Spannung festgehalten werden können und einen Durchschlag des Fadens der Schlinge auf die Rückseite des Flächengebildes und auch Materialverwendung verhindert, sowie der Schlinge einen absolut geraden Stand nach oben gibt.

Gelöst wird die Aufgabe auch durch ein erfindungsgemäßes textiles Flächengebilde als Klettverschluss für Windeln.

Gelöst wird die Aufgabe auch durch ein Verfahren zur Herstellung eines textilen Flächengebildes, wobei wie aus dem Stand der Technik, insbesondere der EP 1811070 B1, bekannt vorgegangen und die Garnauswahl wie für das textile Flächengebilde oben stehend ausgeführt durchgeführt. Insbesondere wird dadurch ein oben geschildertes erfindungsgemäßes textiles Flächengebilde geschaffen. Die vorteilhaften Merkmale des textilen Flächengebildes lassen sich durch eine entsprechende verfahrenstechnische Umsetzung realisieren.

Im Folgenden werden zwei Ausführungsbeispiele der Erfindung anhand eines auf einer (Kett-)Wirkmaschine erfindungsgemäß hergestellten Gewirkes zum besseren Verständnis derselben anhand der Zeichnung näher erläutert, auf das die Erfindung jedoch nicht beschränkt ist.

Es zeigen:
- Fig. 1: eine vergrößerte schematische Ausschnittsabbildung der erfindungsgemäßen Legungsform;
- Fig. 2a bis 2h: schematische Ausschnittsabbildungen der erfindungsgemäßen gleichzeitigen Schlingen- und Maschenbildung in Form einer gemeinsamen Legungsaufzeichnung in Kombination mit anderen den Fond bildenden Bindungen, die durch eine Kettenwirkmaschine beim Wirken von zwei bevorzugten Ausführungsformen der erfindungsgemäßen Kettenwirkware, wobei in den Figuren 2b bis 2d bzw. 2f bis 2h jeweils die Einzellegung.

Fig. 1 stellt das Maschenbild 15 der Schlingen- (f) und gleichzeitigen Maschenbildung dar. Die in der Darstellung übereinander angeordneten Maschen, die stets von denselben Nadeln geformt werden, bilden dabei ein über die Länge des Stoffes verlaufendes Maschenstäbchen i1. Mit j sind in dieser Figur die Teilschüsse bezeichnet. Die nebeneinander angeordneten Maschen über die ganze Warenbreite bilden jeweils eine Maschenreihe.

Die Figuren 2a und 2e zeigen eine Gesamtlegungsaufzeichnung in Kombination mit unterschiedlichen Bindungen, nämlich Fig. 2a mit Maschenbindung auch des im Teilschuss eingebrachten ersten Garns der zwei den Fond ausbildenden Garne und, bevorzugt, Fig. 2e ohne Maschenbildung des im Teilschuss eingebrachten ersten Garns der zwei den Fond ausbildenden Garne. Dieses wird in diesem Fall durch die Maschen des zweiten Garns der den Fond ausbildenden Garne mit abgebunden. In den Einzellegungsaufzeichnungen gemäß Figuren 2d (w) bzw. Fig. 2h (z) werden die gleichzeitig gebildeten Schlingen und Maschen des Schlingengarns dargestellt, und zwar in Kombination mit den vorstehend erwähnten anderen Bindungen gemäß Figuren 2b und c (r und v) bzw. Figuren 2f (Abbindung ohne Maschenbildung des im Teilschuss eingebrachten Garns) und g (x und y), wobei gemäß z in jeder Masche des Schlingengarns Schlingen gebildet sind, während in w in jeder zweiten Masche des Schlingengarns Schlingen gebildet sind.

In den Figuren 2a bis 2h ist auch das Maschenbild der Schlingen- (f) und die gleichzeitige Maschenbildung (i2) eines Fondgarns dargestellt.

Erfindungsgemäß stellt die Legung aus den Figuren 2b (r) und 2f (x) die Legung des ersten Garns der zwei den Fond ausbildenden Garne da. Dieses ist erfindungsgemäß im Teilschuss, hier über vier Systeme, eingebracht. Dargestellt sind jeweils drei Rapporte. Wie oben ausgeführt ist jeder der anspruchsgemäßen Fäden bzw. Garne pro Rapport einmal vorhanden. Somit sind in den Darstellungen jeweils drei erste der zwei den Fond pro Rapport ausbildenden Fäden bzw. Garne sowie drei zweite der zwei den Fond pro Rapport ausbildenden Fäden bzw. Garne und drei Schlingen ausbildende Fäden bzw. Garne gezeigt.

Dadurch, dass das mindestens eine erste Garn der mindestens zwei den Fond ausbildenden Garne pro Rapport, wie in Figur 2f keine Maschen ausbildet, sondern nur durch die Maschen eines anderen Garns abgebunden wird, kann eine weitere Gewichtseinsparung reduziert werden. Auch trägt der Teilschuss deutlich zur Gewichtsreduzierung bei.

## Patentansprüche

1. Textiles Flächengebilde in Form einer Kettenwirkware, Schlingen aufweisend und geeignet als Bestandteil eines Klettverschlusses des Haken-und-Schlingentyps eingesetzt zu werden, wobei die Kettenwirkware einen Fond und daraus hervorstehende Schlingen (f) aufweist und gebildet ist aus mindestens zwei den Fond ausbildenden Garnen und mindestens einem die Schlingen (f) ausbildenden und mit dem Fond vermaschten Garn, wobei die Maschen des Schlingengarns und die Schlingen (f) des Schlingengarns als Einheit so ausgebildet sind, dass in Quer- und/oder Längsrichtung an jeder oder jeder zweiten fortlaufenden Masche des textilen Flächengebildes mindestens eine Schlinge (f) vorliegt, wobei mindestens ein erstes der mindestens zwei den Fond ausbildenden Garne in Teilschuss verläuft und durch mindestens ein zweites und Maschenstäbchen (i2) ausbildendes Garn der mindestens zwei den Fond ausbildenden Garne abgebunden ist, **dadurch gekennzeichnet, dass** die Maschenstäbchen (i2) des textilen Flächengebildes einen Abstand von mindestens einem Millimeter aufweisen und dass das mindestens eine erste der mindestens zwei den Fond ausbildendenden Garne ein texturiertes Multifilamentgarn ist und dass das mindestens eine erste der mindestens zwei den Fond ausbildenden Garne aus Polyester oder Polyamid und dass das mindestens eine zweite der mindestens zwei den Fond ausbildenden Garne aus Polyester oder Polyamid gebildet ist und dass das textile Flächengebilde ein Flächengewicht von 10 bis 40 g/m² aufweist.

2. Textiles Flächengebilde nach Anspruch 1, wobei das textiles Flächengebilde ein Flächengewicht von 10 bis 25 g/m² aufweist.

3. Textiles Flächengebilde nach einem oder mehreren der vorstehenden Ansprüche, wobei das mindestens eine zweite der mindestens zwei den Fond ausbildenden Garne ein glattes und/oder texturiertes Garn, ein Multifilamentgarn und/oder ein Einzelfilamentgarn ist und/oder ein dtex zwischen 10 und 50, insbesondere zwischen 10 und 35, aufweist.

4. Textiles Flächengebilde nach einem oder mehreren der vorstehenden Ansprüche, wobei das textile Flächengebilde aus drei Garnen gleicher oder unterschiedlicher Art pro Rapport ausgebildet ist.

5. Textiles Flächengebilde nach einem oder mehreren der vorstehenden Ansprüche, dass in Quer- und/oder Längsrichtung an jeder fortlaufenden Masche oder an jeder zweiten Masche genau eine Schlinge (f) vorliegt.

6. Textiles Flächengebilde nach einem oder mehreren der vorstehenden Ansprüche, **dadurch gekennzeichnet, dass** die gleichzeitige Schlingen- und Maschenbildung in Kombination gleichzeitig mit der Abbindung der den Fond bildenden Garne durchgeführt wird.

7. Textiles Flächengebilde nach einem oder mehreren der vorstehenden Ansprüche, **dadurch gekennzeichnet, dass** jedes Schlingen (f) bildende Garn in Fadenschlingen gelegt ist, die in einer gemeinsamen Rippe zueinander angeordnet sind.

8. Textiles Flächengebilde nach einem oder mehreren der vorstehenden Ansprüche, **dadurch gekennzeichnet, dass** jedes Schlingen (f) bildende Garn in einem 3-1/0-2// Stichmuster kettengewirkt ist.

9. Textiles Flächengebilde nach einem der vorstehenden Ansprüche, **dadurch gekennzeichnet, dass** die Schlingen (f) bildenden Garne glatte Garne, sind, die insbesondere aus Polyester, Polyamid, und/oder Polypropylen und/oder Garne mit einem dtex von jeweils 15 bis 60 dtex sind.

10. Textiles Flächengebilde nach einem oder mehreren der vorstehenden Ansprüche, **dadurch gekennzeichnet, dass** das mindestens eine zweite Garn der mindestens zwei den Fond ausbildenden Garne im Bereich von 15 bis 65 dtex liegt.

11. Textiles Flächengebilde nach einem oder mehreren der vorstehenden Ansprüche, **dadurch gekennzeichnet, dass** mindestens eine erste Garn der mindestens zwei den Fond ausbildenden Garne mindestens 5 Filamente und insbesondere bis 40, insbesondere bis 25 Filamente und/oder einen Gesamtdtex zwischen 20 und 100 aufweist.

12. Verwendung eines textilen Flächengebildes nach einem oder mehreren der vorstehenden Ansprüche als Schlingenkomponente in einem Klettverschluss für Windeln.

## Claims

1. A flat textile fabric in the form of a warp knitted fabric having loops and suitable for use as a component of a hook and loop fastener of the hook and loop type, the warp knitted fabric having a backing and loops (f) projecting therefrom and being formed from at least two backing yarns and at least one yarn forming the loops (f) and interlaced with the support, wherein the stitches of the loop yarn and the loops of the loop yarn are in the form of a unit in such a way that at least one loop (f) is present in the transverse and/or longitudinal direction on every second continuous stitch or every second continuous stitch of the textile fabric, wherein at least a first of said at least two backing yarns passes in a partial weft and is bound by at least a second yarn forming mesh bars of said at least two backing yarns, **characterised in that** said mesh columns (12) of the textile fabric have a spacing of at least one millimetre and **in that** at least the first of the two backing yarns is a textured multifilament yarn and **in that** at least the first of the two backing yarns is formed from polyester or polyamide and **in that** at least the second of the two backing yarns is formed from textile polyester or polyamide and **in that** the fabric has a basis weight of 10 to 40 g/m².

2. A textile fabric according to claim 1, wherein the textile fabric has a basis weight of 10 to 25 g/m².

3. A textile fabric according to one or more of the above claims, wherein said at least one second of said at least two yarns forming the reserve is a smooth and/or textured yarn, a multifilament yarn and/or a monofilament yarn and/or has a dtex between 10 and 50, in particular between 10 and 35.

4. A textile fabric according to one or more of the above claims, the textile fabric being formed from three yarns of the same type or of different types by repetition.

5. A textile fabric according to one or more of the above claims, in that exactly one loop (f) is present in the transverse and/or longitudinal direction on each continuous stitch or on each second stitch.

6. A textile fabric according to one or more of the above claims, **characterised in that** the simultaneous formation of loops and stitches in combination is carried out at the same time as the fixing of the threads forming the raw material.

7. A textile fabric according to one or more of the above claims, **characterised in that** each yarn-forming loop (f) is laid in loops of yarn arranged in a common rib.

8. A textile fabric according to one or more of the above claims, **characterised in that** each loop-forming yarn (f) is warp knitted in a 3-1/0-2// stitch pattern.

9. A textile fabric according to one of the above claims, **characterised in that** the loops of the forming yarns are smooth yarns, which are in particular made of polyester, polyamide and/or polypropylene and/or yarns having a dtex of between 15 and 60 dtex each.

10. A textile fabric according to one or more of the above claims, **characterised in that** said at least one second yarn of the at least two yarns forming the backing is in the range of 15 to 65 dtex.

11. A textile fabric according to one or more of the above claims, **characterised in that** at least a first yarn of said at least two yarns forming the reserve comprises at least 5 filaments and in particular up to 40, in particular up to 25 filaments and/or a total dtex of between 20 and 100.

12. The use of a textile fabric according to one or more of the above claims as a loop component in a hook and loop fastener for diapers.

## Revendications

1. Tissu textile plat sous forme d'un tricot chaîne comportant des boucles et convenant à une utilisation comme composant d'une fermeture à crochets et à boucles du type à crochets et à boucles, le tissu tricot chaîne comportant un support et des boucles (f) faisant saillie de celui-ci et étant formée d'au moins deux fils formant le support et d'au moins un fil formant les boucles (f) et entrelacé avec le support, dans lequel les points du fil de boucle et les boucles du fil de boucle sont en forme d'unité de telle manière qu'au moins une boucle (f) est présente dans la direction transversale et/ou longitudinale sur chaque point continu ou sur un point continu sur deux du tissu textile, dans lequel au moins un premier desdits au moins deux fils constituant le support passe en trame partielle et est lié par au moins un second fil formant des colonnes de mailles desdits au moins deux fils constituant le support, **caractérisé en ce que en ce que** les colonnes de mailles (12) du tissu textile présentent un écartement d'au moins un millimètre et **en ce que** le premier au moins des deux fils constituant le support est un fil multifilament texturé et **en ce que** le premier au moins des deux fils constituant le support est formé de polyester ou de polyamide et **en ce que** le second au moins des deux fils constituant le support est formé de polyester ou de polyamide textile et **en ce que** le tissu présente un poids de base de 10 à 40 g/m².

2. Tissu textile selon la revendication 1, dans lequel le tissu textile a un poids de base de 10 à 25 g/m².

3. Tissu textile selon une ou plusieurs des revendications ci-dessus, dans lequel ledit au moins un second desdits au moins deux fils constituant le support est un fil lisse et/ou texturé, un fil multifilament et/ou un fil monofilament et/ou présente un dtex compris entre 10 et 50, en particulier entre 10 et 35.

4. Tissu textile selon une ou plusieurs des revendications ci-dessus, le tissu textile étant formé de trois fils de même type ou de types différents par répétition.

5. Tissu textile selon une ou plusieurs des revendications ci-dessus, en ce qu'exactement une boucle (f) est présente dans le sens transversal et/ou longitudinal sur chaque point continu ou sur chaque second point.

6. Tissu textile selon une ou plusieurs des revendications ci-dessus, **caractérisé en ce que** la formation simultanée de boucles et de points en combinaison est effectuée en même temps que la fixation des fils formant la matière première.

7. Tissu textile selon une ou plusieurs des revendications ci-dessus, **caractérisé en ce que** chaque boucle (f) formant un fil est posée dans des boucles de fil disposées dans une côte commune.

8. Tissu textile selon une ou plusieurs des revendications ci-dessus, **caractérisé en ce que** chaque fil formant une boucle (f) est tricoté en chaîne selon un motif de mailles 3-1/0-2//.

9. Tissu textile selon l'une des revendications ci-dessus, **caractérisé en ce que** les boucles des fils de formation, sont des fils lisses, qui sont en particulier en polyester, polyamide et/ou polypropylène et/ou des fils ayant un dtex compris entre 15 et 60 dtex chacun

10. Tissu textile selon une ou plusieurs des revendications ci-dessus, **caractérisés en ce que** ledit au moins un second fil parmi les au moins deux fils constituant le support est dans la gamme de 15 à 65 dtex.

11. Etoffe textile selon une ou plusieurs des revendications ci-dessus, **caractérisée en ce qu'**au moins un premier fil desdits au moins deux fils constituant le support comprend au moins 5 filaments et en particulier jusqu'à 40, en particulier jusqu'à 25 filaments et/ou un dtex total compris entre 20 et 100.

12. Utilisation d'un tissu textile selon une ou plusieurs des revendications ci-dessus comme composant de boucle dans une fermeture à crochets et à boucles pour couches-culottes.
